# EUROPÄISCHE PATENTSCHRIFT

(11) **EP 0 111 223 B1**
(45) Veröffentlichungstag und Bekanntmachung des Hinweises auf die Patenterteilung: **10.06.1987**
(21) Anmeldenummer: 83111813.8
(22) Anmeldetag: 25.11.1983
(51) Int. Cl.: C23C 22/12, C23C 22/36

(54) **Verfahren zur Phosphatierung von Metalloberflächen sowie hierfür geeignete Badlösungen**
Process for phosphatizing metallic surfaces, and solutions for use therein
Procédé de phosphatation de surfaces métalliques et compositions appropriées à ce procédé

(30) Priorität: 03.12.1982 DE 3244715
(43) Veröffentlichungstag der Anmeldung: 20.06.1984
(73) Patentinhaber: Gerhard Collardin GmbH, D-5000 Köln (DE)
(72) Erfinder: Gottwald, Karl-Heinz, D-5042 Erftstadt (DE); Opitz, Reinhard, D-5160 Düren (DE)

## Beschreibung

Die Erfindung betrifft ein Verfahren zur Phosphatierung von Eisen, Stahl und verzinktem Stahl mit wäßrigen, sauren Bädern, die Zinkphosphat und gewünschtenfalls übliche aktivierende und/oder die Schichtbildung verbessernde Zusatzstoffe enthalten. Das neue Verfahren eignet sich insbesondere als Vorbehandlung der Metalloberflächen für eine nachfolgende katodische Elektrotauchlackierung.

Zur Phosphatierung von Metalloberflächen sind heute eine Mehrzahl charakteristischer Badtypen und damit verbundener Verfahrensbedingungen bekannt. Die klassischen Zinkphosphatbäder arbeiten im vergleichsweise hohen Temperaturbereich von 50 - 60° C und bilden auf der Metalloberfläche im wesentlichen eisenfreie Zinkphosphatschichten aus. In einer späteren Entwicklung wird mit vergleichsweise zinkarmen und phosphatreichen Bädern - ebenfalls bei vergleichsweise höheren Temperaturen - der Einbau von Eisen in die abgeschiedenen Zinkphosphatschichten und damit die Ausbildung besonders erwünschter stabiler Zinkphosphatschichten ermöglicht. So schildert die DE-A-22 32 057 wäßrige, saure Phosphatierlösungen mit einem Gewichtsverhältnis von Zn: P0₄ = 1 : (12 - 110) zur Oberflächenbehandlung von Metallen. Die dünnen und gleichmäßigen Phosphatüberzüge sind insbesondere als Grundlage für die anschließende Elektrotauchlackierung besonders geeignet. Als Beschleuniger für solche Phosphatierungsbäder sind beispielsweise Nitritionen und/oder aromatische Nitroverbindungen bekannt - vergleiche DE-A-30 04 927.

Demgegenüber will die EP-A-0 056 881 eine Verbesserung dadurch erreichen, daß im Temperaturbereich von 30 - 60° C mit chlorathaltigen Zinkphosphatlösungen gearbeitet wird, die 0,5 - 1,5 g/1 Zn, 0,4 - -1,3 g/I Ni, 10 - 25 g/I P₂0₅ und 0,8 - 5 g/1 C10₃ enthalten, denen kein Nitrit zugesetzt wird und in denen das Gewichtsverhältnis von Zn : Ni auf einen Wert zwischen 1 : (0,5 - 1,5), Zn : P₂0₅ auf einen Wert zwischen 1 : (8 - 85) und freiem P₂O₅ : Gesamt-P₂0₅ auf einen Wert zwischen (0,005 (bei ca. 30° C) - 0,06 (bei ca. 60° C)) : 1 eingestellt ist. Von ausschlaggebender Bedeutung für die Qualität der nach diesem Verfahren erzeugten Phosphatschichten soll die Einhaltung des Konzentrationsverhältnisses zwischen Zn und P₂0₅ sein. Bei einem Umrechnungsfaktor P₂O₅ → P0₄ voh 1,338 liegt die Untergrenze dieses Verhältnisses (Zn/P₂0₅ = 1/8) bei 10,7 Gewichtsteilen P0₄ je 1 Gewichtsteil Zn.

Alle diese Vorschläge des Standes der Technik arbeiten mit vergleichsweise hohen .Gesamtsäuregehalten,oder mit anderen Worten: mit einem nicht unbeträchtlichen Chemikalienverbrauch je Volumeneinheit der wäßrigen Behandlungslösung. Eine Verringerung dieses Chemikalienbedarfes könnte die Wirtschaftlichkeit solcher Phosphatierungsverfahren ganz erheblich verbessern. So kann beispielsweise der durch Ausschleppung bedingte Stoffverlust deutlich vermindert werden. Insgesamt wird damit der Chemikalienverbrauch verringert.

Ferner wird in der EP-A-0 036 689 ein Verfahren zum Aufbringen von Phosphatüberzügen auf Eisen, Zink und/oder Aluminium beschrieben, welches als Vorbehandlung der Metallteile vor einer kathodischen Elektrotauchlakierung dienen kann. Die hier offenbarten Phosphatierungslösungen enthalten Zink, Mangan, Phosphat und Beschleuniger, wobei der Mangangehalt 5 bis 33 Gew.-% des Zinkgehaltes beträgt und als Beschleuniger eine Kombination aus Chlorat und Nitrobenzolsulfonat Verwendung findet. Der Gehalt dieser Lösungen an Gesamtsäure beträgt vorzugsweise 20 Punkte und an freier Säure 0,8 bis 1,0 Punkte. Die Anwendungstemperatur der Lösungen beträgt vorzugsweise 25 bis 50° C, insbesondere 25 bis 35° C.

Die FR-A-23 89 683 beschreibt gleichfalls ein Mittel zum Aufbringen von Phosphatüberzügen auf Metalloberflächen aus Eisen, Zink oder Aluminium. Diese Phosphatierungslösungen enthalten Zinkionen, Phosphationen. Manganionen - wobei der Mangangehalt 5 bis 50 Gew.-% des Zinkgehaltes beträgt -, ein Oxidationsmittel und Borfluorid. Die Gesamtsäure-Punktzahl der Lösungen ist vorzugsweise größer als 20 und das Verhältnis von Gesamtsäure zu freier Säure beträgt vorzugsweise 50 : 1 bis 100 : 1. Die Anwendungstemperatur solcher Lösungen ist gleich oder kleiner als 43° C und liegt vorzugsweise im Bereich von 21 bis 43° C. Die auf diese Weise phosphatierten Metallteile können ebenfalls mit einem Elektrolack beschichtet werden.

Gegenstand der FR-A-13 42 472 ist ein Verfahren zum Aufbringen von Phosphatschichten auf Oberflächen aus Eisen, Stahl, Zink oder deren Legierungen mittels Lösungen, die Zink-, Alkalimetall-, Phosphat-, Nitrat-, Nitrationen mindestens ebenso groß ist wie der an Phosphationen. Hierbei werden die Metalloberfiächen bei etwa 20 bis 45° C, vorzugsweise bei 35 bis 40° C, mit einer Lösung behandelt, in welcher - bei Einhaltung eines Verhältnisses von P0₄: Zn: N0₃ = 1: (0,8 bis 1,7): (1,5 bis 3,2) und einer Gesamtsäurepunktzahl von etwa 8 bis 14 Punkten - zur Unterbindung des Auftretens von freier Säure ein Nitritgehalt von etwa 0,1 bis 1gt/ aufrechterhalten wird. Die gerinfügige Bildung von freier Säure in der Lösung beim Durchsatz von Metallteilen wird so durch den Nitritzusatz vollständig kompensiert. Die auf diese Weise auf den Metalloberflächen ausgebildeten Phosphatüberzüge eignen sich als Lackhaftgrund für handelsübliche Lacke sowie zur Erleichterung der Kaltverformung.

Die Schichtdicke dieser Phosphatüberzüge kann durch einen geringen Zusatz von Citronensäure und/oder Weinsäure bzw. deren Salze zu den Phosphatierungslösungen eingestellt bzw. reguliert werden. Durch einen solchen Zusatz kann der Gehalt an freier Säure in den Lösungen bis auf 0,4 Punkte ansteigen.

Die Erfindung geht von der Aufgabe aus, im Rahmen des an sich bekannten Wissens zur Phosphatierung von Metalloberflächen saure, wäßrige Zinkphosphat enthaltende Bäder vorzuschlagen, die insbesondere mit deutlich niedrigerem Gehalt an Gesamtsäure arbeiten. Gleichzeitig söll aber die Herstellung qualitativ hochwertiger Zinkphosphatschichten sichergestellt sein, die insbesondere durch vergleichsweise hohe Eisengehalte gekennzeichnet sind und sich dementsprechend ganz besonders für eine nachfolgende katodische Elektrotauchlackierung eignen. Gleichzeitig will die Erfindung einen Verfahrenstyp ermöglichen, der bei sehr niedrigen Temperaturen wirkungsvoll gefahren werden kann.

Die Lösung der erfindungsgemäßen Aufgabenstellung geht von der Feststellung aus, daß durch die Kombination bestimmter Radparameter die wirkungsvolle Senkung des Gehaltes an Gesamtsäure und damit die gewünschte Verringerung des Chemikalienbedarfes möglich wird, daß aber gleichzeitig mit diesen Bädern bei Temperaturen unter 40° C wirkungsvoll die gewünschten eisenhaltigen Zinkphosphatschichten abgeschieden werden können.

Gegenstand der Erfindung ist dementsprechend in einer ersten Ausführungsform ein Verfahren zur Phosphatierung von Metalloberflächen aus Eisen, Stahl und verzinktem Stahl, zur Vorbehandlung für eine nachfolgende kathodische Elektrotauchlackierung, wobei eisen haltige Zinkphosphatschichten mit einem Eisengehalt von 5 bis 20 Gew.-% auf Eisen und Stahl ausgebildet werden, durch Behandlung der Oberflächen mit wäßrigen, sauren Zinphosphat-Bädern bei nur mäßig erhöhten Temperaturen, welches dadurch gekennzeichnet ist, daß man im Tempereturbereich von 28 bis 38°C mit Bädern arbeitet, die frei von Mangan sind und den folgenden Bedingungen entsprechen:.
a) 2 bis 4 g/I Zn
b) 4 bis 13 g/I P0₄³⁻
c) Gewichts-Verhältnis Zn: P0₄³⁻ = 1: (2 bis 4)
d) Gehalt an freier Säure: 0,1 bis 0,2 Punkte
e) Gehalt an Gesamtsäure: 9 bis 15 Punkte
f) pH-Wert: 3,5 bis 4,0

Die Erfindung betrifft ferner in einer weiteren Ausführungsform ein wäßriges, saures Phosphatierungsbad für den vorstehend genannten Anwendungszweck, dessen Zusammensetzung gleichfalls durch die vorstehend angeführten Merkmaie gekennzeichnet ist und welches zusätzlich übliche aktivierende und/oder die Schichtbildung verbessernde Zusatzstoffe enthält.

Die Bestimung des Gehaltes an freier Säure nach der Punktzahl ebenso wie de später noch erörterte Punktzahl zur Gesamtsäure erfolgt dabei nach den hier einschlägigen anerkannten Methoden (vergleiche beiepielsweise "Die Phosphatierung von Metallen", Leuze-Verlag/Saulgau, 1974, S. 274 - 277):

Die Punktzahl der freien Säure entspricht dem Verbrauch an ml an n/10 NaOH bei der Titration von 10 ml-Badlösung bis zum Umschlag der ersten H₃P0₄-Stufe (Indikator Methylorange oder Bromphenolblau).

Punktzah) der Gesamtsäure entsprechend dem Verbrauch an ml von n/10 NaOH bei der Titration von 10 mi-Badlösung gegen Phenolphthalein als Indikator.

Das erfindungsgemäße Verfahren setzt damit also - insbesondere gegenüber den zitierten Druckschriften des Standes der Technik - vergleichsweise hohe Gehalte an Zink in der Badlösung ein, gleichzeitig werden jedoch nur beschränkte Mengen an Phosphationen - und letztlich damit nur beschränkte Mengen an Gesamtsäure - verwendet. Es wird mit Bädern gearbeitet, in denen das Gewichts-Verhältnis Zn/P0₄³⁻ im Bereich von 1 : 2 bis 1 : 4 liegt.

Bezüglich des P0₄³⁻ -Gehaltes des Bades bedeutet das absolut gesehen, daß mit vergleichsweise geringen Konzentrationen des P0₄³⁻ -Werts gearbeitet werden kann. So liegt dieser P0₄³⁻ -Gehalt im Bereich von 4 bis maximal 13 g/1 Badlösung. Besonders zweckmäßig wird erfindungsgemäß mit einem P0₄³⁻ -Gehalt im Bereich von etwa 4 - 8 g/1 Badlösung gearbeitet.

Der Gehalt an Zink im Phosphatierungsbad liegt im Bereich von 2 - 4 g/I Badlösung. Der Gehalt an freier Säure liegt im Bereich von 0,1 - 0,2 Punkten. Der pH-Bereich für diese Phosphatierungsbäder der Erfindung liegt im Bereich von 3,5 - 4,0. Mit Bädern dieser Art kann wirkungsvoll im Temperaturbereich von 28 - 38° C gearbeitet werden.

Entscheidend für das erfindungsgemäße Verfahren und die damit erhaltenen Ergebnisse ist, daß durch die erfindungsgemäß bestimmt ausgewählte Parameter-Kombination die Ausbildung von Zinkphosphatschichten eines hohen Eisengehaltes auf Eisen und Stahl möglich wird. Gemäß der Erfindung werden solche Zinkphosphatschichten mit Eisengehalten im Bereich von etwa 5 - 20 Gew.-% auf Eisen und Stahl geschaffen. Damit entstehen im erfindungsgemäßen Verfahren Phosphatierungsschichten, die - vermutlich auf Grund ihres hohen Gehaltes an Phosphophyllit - beim nachfolgenden Einsatz in der katodischen Elektrotauchlackierung die erwünschte hohe Stabilität aufweisen.

Im Rahmen der erfindungsgemäßen Zielsetzung wird mit Phosphatierungsbädern gearbeitet, deren Gehalt an Gesamtsäure zahlenmäßig begrenzte Werte im Bereich von 15 Punkten nicht überschreitet. Geeignet sind für das erfindungsgemäße Verfahren Phosphatierungsbäder mit einem Gehalt an Gesamtsäure im Bereich von 9 - 15 Punkten.

Im übrigen können in den erfindungsgemäßen Phosphatierungslösungen die in Bädern dieser Art üblichen Hilfskomponenten bzw. -bestandteile mitverwendet werden. Von besonderer Bedeutung ist dabei allerdings, daß die bis heute übliche Mitverwendung von Mangan nicht erforderlich ist. Hier liegt ein wichtiger Vorteil des erfindungsgemäßen Verfahrens gegen andere charakteristische Bäder des Standes der Technik, insbesondere gegenüber den sogenannten Niedrig-Zink-Bädern, die bei vergleichsweise höherer Temperatur arbeiten.

Übliche aktivierende Zusatzstoffe umfassen Komponenten wie Chlorat, Nitrat, Nitrit, Wasserstoffperoxid, aromatische Nitroverbindungen, einfache und/oder komplexe Fluoride und/oder organische und/oder anorganische Komplexbildner. Im einzelnen gilt hier das Folgende:

Die Mitverwendung von Chlorat empfiehlt sich in aller Regel. Der Chloratgehalt liegt zweckmäßig im Bereich von etwa 0,1 - 30 g/I Badlösung, vorzugsweise im Bereich von etwa 1,5 - 10 g/1 Badlösung. Eventuell mitverwendete Nitrationen liegen zweckmäßigerweise im Konzentrationsbereich von 1 - 10 g/I Badlösung. Sollen Nitritionen im Bad zum Einsatz kommen, so eignet sich hier besonders der Bereich von 0,01 - 1 g/1 Badlösung. Im gleichen Bereich kann Wasserstoffperoxid zum Einsatz kommen. Aromatische Nitroverbindungen, insbesondere 3-Nitrobenzolsulfonsäure oder ihre Salze, aber auch andere Vertreter dieser Stoffklasse, z. B. Nitroresorcin oder Nitrobenzoesäure sind bekannte Beschleuniger in Phosphatierungsbädern. Verbindungen dieser Art werden zweckmäßigerweise in Mengen von 0,01 - 2 g/1 Badlösung mitverwendet.

In an sich bekannter Weise kann die Schichtbildung auf den Metalloberflächen durch Zusätze von einfachen und/oder komplexen Fluoriden verbessert werden. Der Gehalt an Fluoridionen liegt zweckmäßigerweise im Bereich von 0,01 - 2 g/I Badlösung. Daneben oder statt dessen kann als komplexes Fluorid beispielsweise das SiF₆²⁻⁻lon zum Einsatz kommen, wobei auch hier Konzentrationsbereiche von etwa 0,01 - 2 g/I Badlösung bevorzugt sind.

Die Lösungen können weiterhin an sich bekannte Komplexbildner organischen oder anorganischen Ursprungs enthalten. Geeignete organische Komplexbildner sind beispielsweise Weinsäure oder Tartrat, Hydroxy-ethylendiamino-triessigsäure oder deren Salze, Gluconsäure oder deren Salze und/oder Zitronensäure bzw. ihre Salze. Anorganische Komplexbildner sind Polyphosphate, beispielsweise Tripolyphosphat oder Hexamethaphosphat. Komplexbildner dieser Art liegen üblicherweise im Bad in Mengen von 0,01 - 5 g/I vor.

Neben Zink kann das Behandlungsbad weitere Metallkationen, insbesondere zweiwertige Metallkationen, enthalten. Bevorzugt kann die Mitverwendung von Nickel (II)- im Phosphatierungsbad sein. Dabei ist jedoch in den bevorzugten Ausführungsformen der Erfindung der Nickelgehalt im Verhältnis zum Zink beschränkt und erreicht höchstens diesen Zinkgehalt. Vorzugsweise wird jedoch das Gewichts-Verhältnis Zn/Ni von 1:0,5 nicht überschritten. Bevorzugte Nickelgehalte können im Rahmen der erfindungsgemäßen Lehre im Bereich von etwa 0,01 - 1 g/1 Badlösung liegen.

Es kann zweckmäßig sein - ist aber keineswegs erforderlich - vor der Anwendung der erfindungsgemäßen Phosphatierungsbäder die zu behandelnden Metalloberflächen einer an sich bekannten Aktivierung zu unterwerfen. Geeignet sind hier beispielsweise entsprechende Aktivierungsmittel auf Basis von Titanphosphat.

Erfindungsgemäß ausgebildete Zinkphosphatschichten mit hohem Eisengehalt eignen sich zwar für alle Anwendungsarten bis heute bekannter Phosphatschichten, sie weisen jedoch besondere Vorzüge für eine nachfolgende katodische Elektrotauchlackierung auf. Sie zeigen hier hohe Beständigkeit des Lackfilmes gegen Lackunterwanderung bei korrosiver Beanspruchung sowie hohe und zufriedenstellende Werte der Lackhaftung zum metallischen Untergrund. Praktische Anwendung findet das erfindungsgemäße Verfahren damit beispielsweise bei der Phosphatierung von Autokarosserien.

Eine bestimmte Ausführungsform der Erfindung ist in dem folgenden Beispiel geschildert.

### Beispiel

Ein Konzentrat wurde hergestellt aus

Dieses Konzentrat wurde verdünnt, um eine Lösung mit 0,34 % Zn, 0,85 % P0₄, 0,34 % N0₃, 0,27 % CIO₃, 0,007 % SiFₛ, 0,007 % F und 0,014 % 3-Nitrobenzolsulfosäure zu ergeben, die eine Gesamtsäure-Punktzahl von 14,4 aufweist. Die freie Säure wurde durch Zusatz von Natriumhydroxid auf einen pH im Bereich 3,5 - 4 reduziert.

Stahlteile wurden 2 Minuten im Spritzen bei 40°C mit einer alkalischen Reinigungslösung gereinigt und dann mit Wasser gespült. Die Teile wurden dann 1 Minute im Spritzen und 2 Minuten im Tauchen bei 32°C mit der oben beschriebenen Arbeitslösung phosphatiert. Danach wurden die Teile mit Wasser gespült, mit destilliertem Wasser nachgespült und durch Blasen mit Druckluft getrocknet. Anschließend wurden die Teile mit einem katodischen Elektrotauchlack beschichtet und 20 Minuten durch Erwärmen bei 185° C getrocknet.

Die Trockenfilmdicke des Anstrichs betrug 18 µm. Die Teile wurden dann mit Einzelschnitten versehen und dem Salzsprühtest DIN 50021 für 240 Stunden unterworfen. Die Auswertung nach DIN 53167 ergab eine Unterwanderung von <0,1 mm. Daraus ergibt sich, daß die vorgeschlagene Arbeitsweise trotz der niedrigen Behandlungstemperatur einen guten Überzug ergibt.

## Patentansprüche

1. Verfahren zur Phosphatierung von Metalloberflächen aus Eisen, Stahl und verzinktem Stahl, zur Vorbehandlung für eine nachfolgende kathodische Elektrotauchlackierung, wobei eisenhaltige Zinkphosphatschichten mit einem Eisengehalt von 5 bis 20 Gew.-% auf Eisen und Stahl ausgebildet werden, durch Behandlung der Oberflächen mit wäßrigen, sauren Zinkphosphat-Bädern bei nur mäßig erhöhten Temperaturen.
dadurch gekennzeichnet.
daß man im Temperaturbereich von 28 bis 38° C mit Bädern arbeitet, die frei von Mangan sind und den folgenden Bedingungen entsprechen:
a) 2 bis 4 g/I Zn
b) 4 bis 13 g/I P0₄³⁻
c) Gewichts-Verhältnis Zn: P0₄³⁻ = 1 : (2 bis 4)
d) Gehalt an freier Säure: 0,1 bis 0,2 Punkte
e) Gehalt an Gesamtsäure: 9 bis 15 Punkte
f) pH-Wert: 3,5 bis 4,0

2.) Verfahren gemäß Anspruch 1, dadurch gekennzeichnet, daß man mit Bädern arbeitet, die zusätzlich Nickel(II)-lonen enthalten, wobei der Nickelgehalt das Gewichts-Verhältnis Zn: Ni = 1: 0,5 nicht überschreitet.

3. Verfahren gemäß den Ansprüchen 1 und 2, dadurch gekennzeichnet, daß man mit Bädern arbeitet, die übliche aktivierende und/oder die Schichtbildung verbessernde Zusatzstoffe, wie Chlorat, Nitrat, Nitrit, Wasserstoffperoxid, aromatische Nitroverbindungen,einfache und/oder komplexe Fluoride und/oder Komplexbildner, enthalten.

4. Wäßriges, säures Behandlungsbad für die Phosphatierung von Metalloberflächen aus Eisen, Stahl und verzinktem Stahl, zur Vorbehandlung für eine nachfolgende kathodische Elektrotauchlackierung, wobei eisenhaltige Zinkphosphatschichten mit einem Eisengehalt von 5 bis 20 Gew.-% ausgebildet werden,
dadurch gekennzeichnet,
daß das Bad frei von Mangan ist und daß seine Zusammensetzung den folgenden Bedingungen entspricht:
a) 2 bis 4 g/l Zn
b) 4 bis 13 g/1 P0₄³⁻
c) Gewichts-Verhältnis Zn: PO₄³⁻ = 1 : (2 bis 4)
d) Gehalt an freier Säure: 0,1 bis 0,2 Punkte
e) Gehalt an Gesamtsäure: 9 bis 15 Punkte
f) pH-Wert: 3,5 bis 4,0
sowie zusätzlich enthaltend übliche aktivierende und/oder die Schichtbildung verbessernde Zusatzstoffe.

## Claims

1. A process for phosphating metal surfaces of iron, steel and galvanized steel in preparation for subseguent cathodic electrodeposition, iron-containing zinc phosphate coatings having an iron content of from 5 to 20% by weight being formed on iron and steel, by treatment of the surfaces with aqueous, acidic zinc phosphate baths at only moderately elevated temperatures, characterized in that the process is carried out at temperatures of from 28 to 38° C using baths which are free from manganese and which meet the following conditions:
a) 2 to 4 g/I Zn
b) 4 to 13 g/I P04
c) ratio by weight Zn: PO₄⁻³ = 1: (2-4)
d) free acid content: 0,1 to 0,2 points
e) total acid content: 9 to 15 points
f) pH-value: 3,5 to 4,0.

2. A process as claimed in Claim 1, characterized in that the baths used additionally contain nickel(II) ions, the nickel content not exceeding the ratio by weight Zn:Ni = 1:0.5

3. A process as claimed in Claims 1 and 2, characterized in that the baths used contain standard activating additives and/or additives which improve formation of the coating, such as chlorate, nitrate, nitrite, hydrogen peroxide, aromatic nitro compounds, simple and/or complex fluorides and/or complexing agents.

4. An aqueous acidic treatment bath for phosphating metal surfaces or iron, steel and galvanized steel in preparation for subsequent cathodic electrodeposition, iron-containing zinc phosphate coatings having an iron content of from 5 to 20% by weight being formed, characterized in that the bath is free from manganese and in that its composition meets the following conditions:
a) 2 to 4 g/I Zn
_{b}) ₄ to 13 g/l P04
c) ratio by weight Zn: P04 = 1: (2-4)
d) free acid content: 0,1 to 0,2 points
e) total acid content: 9 to 15 points
f) pH-value: 3,5 to 4,0
and additionally containing standard activating additives and/or additives which improve formation of the coating.

## Revendications

1. Procédé de phosphatation de surfaces métalliques constituées de fer, d'acier et d'acier galvanisé, en guise de traitement préalable pour un trempage électro-phorétique cathodique ultérieur, formant ainsi, sur le fer et l'acier, des couches de phosphate de zinc d'une teneur en fer de 5 à 20% an poids, moyennant un traitement des surfaces avec das bains acides aqueux de phosphate de zinc à des températures qui ne sont que modérément élevées, caractérisé en ce qu'on travaille à des températures se situant dans l'intervalle allant de 28 à 38°C avec des bains qui sont exempts de manganèse et qui répondent aux conditions suivantes:
a) 2 à 4 g/l de Zn
b) 4 à 13 g/I de P0₄³⁻
c) rapport pondéral Zn: P0₄³⁻ = 1: (2 à 4)
d) teneur en acide libre : 0,1 à 0,2 point
e) teneur en acide total : 9 à 15 points
f) pH : 3,5 à 4,0.

2. Procédé selon la revendication 1, caractérisé en ce qu'on travaille avec des bains contenant, en outre, des ions nickel (II), la teneur en nickel ne dépassant pas le rapport pondéral Zn: Ni = 1:0,5.

3. Procédé selon les revendications 1 et 2, caractérisé en ce qu'on travaille avec des bains qui contiennent des additifs activateurs habituels et/ou améliorant la formation de couches tels qu'un chlorate, un nitrate, un nitrite, le peroxyde d'hydrogène, les nitro-composés aromatiques, les agents complexants et/ou les fluorures simples et/ou complexes.

4. Bain de traitement acide aqueux pour la phosphatation de surfaces métalliques constituées de fer, d'acier et d'acier galvanisé, en guise de traitement préalable pour un trempage élactro-phorétique cathodique ultérieur, formant ainsi des couches de phosphate de zinc ayant une teneur an fer de 5 à 20% en poids,
caractérisé an ce que ce bain est exempt de manganèse et en ce que sa composition répond aux conditions suivantes:
a) 2 à 4 g/l de Zn
b) 4 à 13 g/I de P0₄³⁻
c) rapport pondéral Zn: PO₄³⁻ = 1: (2 à 4)
d) teneur en acide libre : 0,1 à 0,2 point
e) teneur en acide total : 9 à 15 points
f) pH : 3,5 à 4,
ce bain contenant, en outre, des additifs activateurs habituels et/ou améliorant la formation de couches.
